# EUROPÄISCHE PATENTSCHRIFT

(11) **EP 0 267 875 B1**
(45) Veröffentlichungstag und Bekanntmachung des Hinweises auf die Patenterteilung: **03.04.1991**
(21) Anmeldenummer: 87810638.4
(22) Anmeldetag: 05.11.1987
(51) Int. Cl.: C10M 141/10

(54) **Hochtemperaturschmiermittel**
High-temperature lubricant
Composition lubrifiante pour haute température

(30) Priorität: 11.11.1986 CH 4497/86
(43) Veröffentlichungstag der Anmeldung: 18.05.1988
(73) Patentinhaber: CIBA-GEIGY AG, 4002 Basel (CH)
(72) Erfinder: Zinke, Horst, Dr., D-6101 Ernsthofen (DE); Schumacher, Rolf, Dr., CH-1723 Marly (CH)

(56) Entgegenhaltungen:
- FR-A- 2 286 189
- US-A- 3 115 462
- US-A- 3 513 097
- US-A- 4 589 991

## Beschreibung

Die vorliegende Erfindung betrifft Schmiermittel- oder Hydraulikölzusammensetzungen enthaltend als Additive eine Mischung aus einem öllöslichen, gegebenenfalls benzokondensierten 5-Ring-Heterocyclus mit einer tautomeren 2-Mercapto-1,3-heteroatom-aza-Gruppe und einer Phosphorverbindung, sowie die Verwendung dieser Mischungen als Additive in Schmiermitteln oder Hydraulikölen.

Mineralischen und synthetischen Schmiermitteln werden üblicherweise Additive zur Verbesserung der Gebrauchseigenschaften zugesetzt. Zur Verbesserung der Verschleissschutzeigenschaften werden den Schmiermitteln Hochdruck- und verschleissmindernde Additive zugefügt. An diese wird die Anforderung gestellt, dass sie nicht korrodierend auf die zu schmierenden Metallteile wirken und eine gute Hitzebeständigkeit aufweisen.

Weltweit werden verschiedene Typen zon Zinkdialkyldithiophosphaten (ZDTP) als Verschleissschutzadditive eingesetzt.

Die Verwendung gegebenenfalls benzokondensierter 5-Ring-Heterocyclen mit einer tautomeren 2-Mercapto-1,3-heteroatom-aza-Gruppe und gegebenenfalls weiteren Stickstoffatomen im Ringsystem als Schmiermittelzusätze ist bekannt. Diese zeigen jedoch im allgemeinen, besonders bei höheren Temperaturen, nur ungenügende Verschleissschutzeigenschaften.

So werden in der DE-A 2,605,655 Aminobenzthiazoldisulfide, wie z.B. Morpholinobenzthiazoldisulfid, in Kombination mit ZDTP als Schmieröl-bzw. Kraftstoff-Additive beschrieben.

In der US-A 3,966,623 wird die synergistische Mischung aus Mercaptobenzthiazol-Amin-Salzen mit 2,5-Dimercapto-1,3,4-thiadiazoldisulfiden als Korrosionsinhibitoren in Schmierölen beschrieben.

Ferner beschreibt die EP-A 150,957 die Verwendung von Mercaptobenzthiazol-Amin-Salz-Lösungen in überschüssigem Amin zur Verbesserung der antioxidativen und antikorrosiven Eigenschaften von Kraftübertragungsflüssigkeiten. Weiter sind aus der US-A 3,779,919 Rhodamin-Amin-Salze als Zusätze zur Verbesserung des Lasttragevermögens von synthetischen Turbinenölen bekannt.

Die US-A 4,589,991 schliesslich beschreibt ein Verfahren zur Herstellung eines Schmieröles, gemäss dem ein Benzthiazol-Aminsalz hergestellt und pro Mol Benzothiazol-Aminsalz mittels 1 oder 3 bis 5 Mol eines Benzol-mono-, -di-, oder -triesters mit dem Schmieröl mischbar gemacht wird.

Es wurde nun gefunden, dass Mischungen aus öllöslichen 5-Ring-Heterocyclen, die eine tautomere 2-Mercapto-1,3-heteroatom-aza-Gruppe aufweisen und gegebenenfalls benzokondensiert sind, bzw. deren Aminsalzen mit verschiedenen Derivaten von Phosphorsäure-, Thio-, Dithio- oder Trithiophosphorsäureestern sowie von Phosphorigsäureestern besonders gute verschleissmindernde Eigenschaften, insbesondere bei höherer Temperatur, aufweisen bei gleichzeitig herabgesetztem P-Gehalt der Mischungen.

Die vorliegende Erfindung betrifft eine Zusammensetzung enthaltend
a) ein oder mehrere Schmiermittel oder Hydrauliköle auf der Basis von Mineralöl oder synthetischen Oelen und
b) 0,05 bis 5 Gew.-%, bezogen auf das Gesamtgewicht der Schmiermittel-bzw. Hydraulikölzusammensetzung, eines Gemisches aus
1) mindestens einer Verbindung der Formel I oder II, worin Y -O-, -S-, -NH- oder -NR⁹-, mit R⁹ gleich C₁-C₁₂-Alkyl, und Z -CR⁸- oder -N- sind, ferner R¹ Wasserstoff, C₁-C₁₂-Alkyl, C₁-C₄-Alkoxy, C₂-C₂₄-Alkoxycarbonyl oder Nitro, R² Wasserstoff oder unsubstituiertes oder durch -OH substituiertes C₁-C₂₄-Alkyl, R³ Wasserstoff, C₁-C₂₄-Alkyl oder C₂-C₂₄-Alkenyl, R⁴ C₁-C₂₄-Alkyl oder C₂-C₂₄-Alkenyl, oder R³ und R⁴ zusammen einen Rest -C(R¹⁰)=N-CH₂-CH₂- bedeuten, wobei R¹⁰ Wasserstoff, C₁-C₇-Alkyl oder C₂-C₁₇-Alkenyl ist; weiter R⁵ Wasserstoff, -SH oder C₁-C₂₂-Alkyl, R⁶ Wasserstoff, R⁷ Wasserstoff, oder R⁶ und R⁷ zusammen eine direkte Bindung, R⁸ Wasserstoff oder C₁-C₂₂-Alkyl oder Phenyl oder R⁷ und R⁸ zusammen carbonyl sowie a die Werte 0 oder 1 bis 2 darstellen und
2) mindestens einer Verbindung der Formeln III oder IV, worin X, X¹ und X² unabhängig voneinander Sauerstoff oder Schwefel sind, R¹¹ und R¹² gleich oder verschieden sind und je C₁-C₁₂-Alkyl, das gegebenenfalls durch -O-, -S- oder -C(O)O-unterbrochen ist, unsubstituiertes oder durch C₁-C₁₂-Alkyl substituiertes Phenyl oder Naphthyl; C₅-C₁₂-Cycloalkyl das gegebenenfalls durch C₁-C₄-Alkyl substituiert ist, oder C₇-C₁₃-Aralkyl, ferner n die Zahlen 1, 2 oder 3, n* die Zahlen 1 oder 2, m die Zahlen 1 oder 2, k die Zahlen 1 oder 2 und b die Zahlen 0 oder 1 bedeuten, wobei im Falle von n oder n* gleich 2 oder n zusätzlich gleich 3, die Reste R¹¹ gleich oder verschieden sind oder zwei Reste R¹¹ zusammen mit den zwei Heteroatomen X¹ und dem P-Atom, an das sie gebunden sind, einen 5- oder 6-gliedrigen Ring bilden können;
   weiter worin M ein k-wertiges Metallkation, ein Proton oder eine Verbindung HN^{⊕} R¹³R¹⁴R¹⁵ darstellt, wobei R¹³ Wasserstoff oder unsubstituiertes oder durch -OH substituiertes C₁-C₃₀-Alkyl, R¹⁴ Wasserstoff oder C₁-C₃₀-Alkyl und R¹⁵ C₁-C₃₀-Alkyl oder C₁₈-Alkenyl bedeuten oder R¹⁴ und R¹⁵ zusammen einen Rest -C(R¹⁶)=N-CH₂-CH₂- bilden und R¹⁶ Wasserstoff, C₁-C₁₇-Alkyl oder C₂-C₁₇-Alkenyl ist, mit der Massgabe, dass, wenn m gleich 2 und k gleich 1 ist, zwei verschiedene Reste M möglich sind,

mit der Massgabe, dass Zusammensetzungen enthaltend pro Mol an Verbindungen der Formel I 1 oder mehr Mole an Verbindungen der allgemeinen Formel wobei n eine Zahl von 1 bis 3 und jedes R₈, unabhängig voneinander, eine Alkyl-, Cycloalkyl-, Aryl-, Aralkyl- oder Alkarylgruppe darstellt, ausgeschlossen sind.

Stellen R¹, R⁹, R¹¹ und R¹² C₁-C₁₂-Alkyl dar, so handelt es sich um geradkettige oder verzweigte Alkylreste, wie beispielsweise Methyl, Ethyl, n-Propyl, Isopropyl, n-Butyl, Isobutyl, sec.-Butyl, tert.Butyl, geradkettiges oder verzweigtes Pentyl, Hexyl, Heptyl, Octyl, Nonyl, Decyl, Undecyl und Dodecyl.

Stellen R¹⁰ und R¹⁶ C₁-C₁₇-Alkyl dar, so handelt es sich um geradkettige oder verzweigte Alkylreste, wie beispielsweise Methyl, Ethyl, n-Propyl, Isopropyl, n-Butyl, Isobutyl, sec.-Butyl, tert.Butyl, geradkettiges oder verzweigtes Pentyl, Hexyl, Heptyl, Octyl, Nonyl, Decyl, Undecyl, Dodecyl, Tridecyl, Tetradecyl, Pentadecyl, Hexadecyl und Heptadecyl.

Stellen R⁵ und R⁸ C₁-C₂₂-Alkyl dar, so handelt es sich um geradkettige oder verzweigte Alkylreste, wie beispielsweise Methyl, Ethyl, n-Propyl, Isopropyl, n-Butyl, Isobutyl, sec.-Butyl, tert.-Butyl, geradkettiges oder verzweigtes Pentyl, Hexyl, Heptyl, Octyl, Nonyl, Decyl, Undecyl, Dodecyl, Tridecyl, Tetradecyl, Pentadecyl, Hexadecyl, Heptadecyl, Octadecyl, Eicosyl, Heneicosyl und Docosyl.

Stellen R², R³ und R⁴ C₁-C₂₄-Alkyl dar, so handelt es sich um geradkettige oder verzweigte Alkylreste, wie beispielsweise Methyl, Ethyl, n-Propyl, Isopropyl, n-Butyl, Isobutyl, sec.-Butyl, tert.-Butyl, geradkettiges oder verzweigtes Pentyl, Hexyl, Heptyl, Octyl, Nonyl, Decyl, Undecyl, Dodecyl, Tridecyl, Tetradecyl, Pentadecyl, Hexadecyl, Heptadecyl, Octadecyl, Eicosyl, Heneicosyl, Docosyl Tricosyl und Tetracosyl.

Stellen R¹³, R¹⁴ und R¹⁵ C₁-C₃₀-Alkyl, dar, so handelt es sich um geradkettige oder verzweigte Alkylreste, wie beispielsweise Methyl, Ethyl, n-Propyl, Isopropyl, n-Butyl, Isobutyl, sec.-Butyl, tert.-Butyl, geradkettiges oder verzweigtes Pentyl, Hexyl, Heptyl, Octyl, Nonyl, Decyl, Undecyl, Dodecyl, Tridecyl, Tetradecyl, Pentadecyl, Hexadecyl, Heptadecyl, Octadecyl, Eicosyl, Heneicosyl, Docosyl Tricosyl, Tetracosyl, Pentacosyl, Hexacosyl, Octacosyl und Triacontyl.

Stellen R² und R¹³ hydroxysubstituiertes Alkyl dar, so handelt es sich um einfach oder mehrfach hydroxysubstituiertes Alkyl, wobei bei einfacher Substitution die Hydroxygruppe vorzugsweise terminal ist. Insbesondere handelt es sich um 2-Hydroxyethyl.

Stellen R¹¹ und R¹² C₁-C₁₂-Alkyl dar, das durch -O-, -S- oder -C(O)O- unterbrochen ist, so kann das Heteroatom bzw. die C(O)O-Gruppe sich in jeder möglichen Position befinden, und der C₁-C₁₂-Alkylrest kann einfach oder mehrfach unterbrochen sein, wobei die Unterbrechung sowohl durch gleiche oder verschiedene Heteroatome als auch durch C(O)O-Gruppen erfolgen kann. Bevorzugt ist eine Unterbrechung.

Stellen R¹⁰ und R¹⁶ C₂-C₁₇-Alkenyl und R³ und R⁴ C₂-C₂₄-Alkenyl dar, so handelt es sich um geradkettige oder verzweigte Alkenylreste, die eine oder mehrere, bevorzugt jedoch eine Doppelbindung enthalten, wie beispielsweise Vinyl, Allyl, n-Butenyl, 1,3-Butadienyl, i-Pentenyl, Pentenyl, Hexenyl, Heptenyl, Octenyl, Nonenyl, Decenyl, Undecenyl, Dodecenyl, Tridecenyl, 2-Nonyl-2-butenyl, Tetradecenyl, Pentadecenyl, Hexadecenyl und 8-Heptadecenyl. Darüber hinaus können R³ und R⁴ als Alkenyl auch z.B. 2-Octadecenyl, Oleyl, Nonadecenyl, Eicosenyl, Heneicosenyl, Docosenyl, Tricosenyl und Tetracosenyl bedeuten. Bevorzugt sind 8-Heptadecenyl und Oleyl.

R¹ als C₁-C₄-Alkoxy kann z.B. Methoxy, Ethoxy, Isopropoxy oder n-Butoxy sein.

R¹ als C₂-C₂₄-Alkoxycarbonyl enthält 1-24 Kohlenstoffatome im Alkylteil und kann z.B. Methoxycarbonyl, Ethoxycarbonyl, Propoxycarbonyl oder 2-Ethylhexyloxycarbonyl sein.

Stellen R¹¹ und R¹² durch C₁-C₁₂-Alkyl substituiertes Phenyl bzw. Naphthyl dar, so können der Phenyl- bzw. Naphthylrest ein- oder mehrfach, bevorzugt jedoch ein- bis zweifach substituiert sein; bei C₁-C₁₂-Alkyl handelt es sich beispielsweise um Methyl, Ethyl, n-Propyl, Isopropyl, n-Butyl, Isobutyl, sec.-Butyl, tert.-Butyl, geradkettiges oder verzweigtes Nonyl oder Dodecyl.

Stellen R¹¹ und R¹² C₅-C₁₂-Cycloalkyl dar, so handelt es sich beispielsweise um Cyclopentyl, Cyclohexyl, Cycloheptyl, Cyclooctyl, Cyclononyl, Cyclodecyl, Cycloundecyl oder Cyclododecyl, vorzugsweise um Cyclohexyl.

Stellen R¹¹ und R¹² durch C₁-C₄-Alkyl substituiertes C₅-C₁₂-Cycloalkyl dar, so kann es sich um einfache oder mehrfache Substitution, bevorzugt jedoch um einfache Substitution, handeln; wie beispielsweise um Methylcyclohexyl, Trimethylcyclohexyl, Butylcyclohexyl oder Propylcyclopentyl.

Stellen R¹¹ und R¹² C₇-C₁₃-Aralkyl dar, so handelt es sich beispielsweise um Benzyl, 1- oder 2-Phenethyl, 3-Phenylpropyl, α,α-Dimethylbenzyl, 2-Phenylisopropyl, 2-Phenylhexyl, Benzhydryl oder Naphthylmethyl, vorzugsweise jedoch um Benzyl.

Stellt M ein k-wertiges Metallkation dar, so handelt es sich, im Falle von k gleich 1, z.B. um Li^{⊕}, Na^{⊕}, K^{⊕} und, im Falle von k gleich 2, z.B. um Mg²^{⊕}, Ca²^{⊕}, Ba²^{⊕}, Zn²^{⊕}. Bevorzugtes Metallkation M ist jedoch Zn²^{⊕}.

Bevorzugt stellt a die Werte 0 oder 1 bis 1,25, besonders bevorzugt jedoch 0 oder 1,2 dar.

Bevorzugt werden Zusammensetzungen, worin in den Verbindungen der Formeln I oder II Y Sauerstoff oder Schwefel, insbesondere jedoch Schwefel bedeutet.

Ebenfalls bevorzugt sind Zusammensetzungen, worin in den Verbindungen der Formel I R¹ Wasserstoff oder C₁-C₁₂-Alkyl, insbesondere Wasserstoff oder C₁-C₄-Alkyl und ganz besonders R¹ Wasserstoff ist.

Weiter sind Zusammensetzungen bevorzugt, worin in den Verbindungen der Formel I R¹ Wasserstoff und Y Schwefel bedeutet.

Zusätzlich von Interesse sind Zusammensetzungen, worin in den Verbindungen der Formel II Z -CR⁸- bedeutet.

Ebenfalls von Interesse sind Zusammensetzungen, worin in den Verbindungen der Formel II R⁶ zusammen mit R⁷ eine direkte Bindung bedeuten, oder worin in den Verbindungen der Formel II R⁵ Wasserstoff oder -SH, insbesondere Wasserstoff bedeuten.

Weiter von Interesse sind Zusammensetzungen, worin in den Verbindungen der Formeln I oder II R² Wasserstoff lder unsubstituiertes oder durch -OH substituiertes C₁-C₄-Alkyl, insbesondere Wasserstoff oder Methyl bedeutet; weiter solche, worin in den Verbindungen der Formeln I oder II R³ Wasserstoff, C₈-C₂₄-Alkyl oder C₈-C₂₄-Alkenyl bedeutet; oder worin in den Verbindungen der Formeln I oder II R⁴ C₈-C₂₄-Alkyl oder C₈-C₂₄-Alkenyl bedeutet.

Besonders interessant sind Zusammensetzungen, worin in den Verbindungen der Formeln I oder II R² Wasserstoff und R³ und R⁴ unabhängig voneinander C₈-C₂₄-Alkyl oder C₈-C₂₄-Alkenyl sind; weiter solche, worin in den Verbindungen der Formeln I oder II R² und R³ Methyl und R⁴ C₈-C₂₄-Alkyl oder C₈-C₂₄-Alkenyl sind; oder solche, worin in den Verbindungen der Formeln I oder II R² und R² Wasserstoff und R⁴ C₈-C₂₄-Alkyl oder C₈-C₂₄-Alkenyl sind.

Bei den Resten R³ und R⁴ als C₈-C₂₄-Alkyl handelt es sich bevorzugt um verzweigte C₈-C₂₄-Alkylreste, insbesondere um solche, die tert.-C-Atome enthalten, und besonders bevorzugt um solche mit einem tert.-C-Atom in α-Stellung zum N-Atom, an das sie gebunden sind. Handelt es sich beispielsweise bei NR²R³R⁴ um ein primäres Amin, so werden vorzugsweise Mischungen solcher Amine verwendet, wie sie im Handel unter der Bezeichnung "Primene" erhältlich sind. So lassen sich beispielsweise die Mischung "Primene®81-R" (hauptsächlich verzweigte Alkylamine mit 12 bis 15 C-Atomen) oder die Mischung "Primene®JM-T" (hauptsächlich verzweigte Alkylamine mit 18 bis 24 C-Atomen) einsetzen.

Ebenfalls interessant sind Zusammensetzungen, worin in den Verbindungen der Formeln I oder II R² 2-Hydroxyethyl und R³ zusammen mit R⁴ einen Rest -C(R¹⁰)=N-CH₂CH₂- bedeuten, wobei R¹⁰ Wasserstoff, C₁-C₁₇-Alkyl oder C₂-C₁₇-Alkenyl, vorzugsweise jedoch C₈-C₁₇-Alkyl oder C₈-C₁₇-Alkenyl, bedeuten.

Eine weitere Ausführungsform stellen Zusammensetzungen dar, worin in den Verbindungen der Formeln III oder IV R¹¹ C₁-C₁₂-Alkyl, das gegebenenfalls durch -O-, -S- oder -C(O)O-, unterbrochen ist, oder unsubstituiertes oder durch C₁-C₁₂-Alkyl, insbesondere C₈-C₁₂-Alkyl, substituiertes Phenyl oder Naphthyl; Cyclohexyl oder Benzyl bedeutet, wobei R¹¹ bevorzugt C₃-C₁₂-Alkyl, das gegebenenfalls durch -C(O)O- unterbrochen ist, oder Phenyl bzw. Nonylphenyl ist.

Eine zusätzliche Ausführungsform stellen Zusammensetzungen dar, worin in den Verbindungen der Formeln III oder IV R¹² C₁-C₁₂-Alkyl, das gegebenenfalls durch -O-, -S-, oder -C(O)O- unterbrochen ist, oder unsubstituiertes oder durch C₁-C₁₂-Alkyl, insbesondere C₈-C₁₂-Alkyl, substituiertes Phenyl oder Naphthyl; Cyclohexyl oder Benzyl bedeutet, wobei R¹² bevorzugt C₃-C₁₂-Alkyl, das gegebenenfalls durch -C(O)O- unterbrochen ist, oder Phenyl bzw. Nonylphenyl ist.

Auch von Interesse sind Zusammensetzungen, worin in den Verbindungen der Formeln III oder IV X Sauerstoff bedeutet, weiter solche, worin in den Verbindungen der Formeln III oder IV X¹ und X² Sauerstoff bedeuten, oder solche, worin in den Verbindungen der Formeln III oder IV X und X²Schwefel und X¹ Sauerstoff bedeuten.

Weiter von Interesse sind Zusammensetzungen, worin in den Verbindungen der Formel III M ein Proton, Zn²⁺ oder HN^{⊕}(R¹³)(R¹⁴)(R¹⁵) bedeutet.

Von besonderem Interesse sind Zusammensetzungen, worin in den Verbindungen der Formel III X und X² Schwefel, X¹ Sauerstoff, R¹¹ C₃-C₈-Alkyl, n* = 2, m = 1 und M Zn²⁺ bedeuten; oder solche, worin in den Verbindungen der Formel III X, X¹ und X² Sauerstoff, R¹¹ C₂-C₆-Alkyl, n* = 1 oder 2, m = 2 oder 1 bedeuten, und M im Fall von m = 1, HN^{⊕}(R¹³)(R¹⁴)(R¹⁵), und im Fall von m = 2, HN^{⊕}(R¹³)(R¹⁴)(R¹⁵) oder ein Proton bedeutet, mit der Massgabe, dass höchstens ein Rest M ein Proton ist, wobei vorzugsweise R¹³ Wasserstoff sowie R¹⁴ und R¹⁵ unabhängig voneinander C₈-C₂₄-Alkyl sind.

Von zusätzlichem Interesse sind Zusammensetzungen, worin in den Verbindungen der Formeln III oder IV X Schwefel bedeutet, weiter solche, worin in den Verbindungen der Formeln III oder IV X Schwefel und X¹ und X² Sauerstoff bedeuten; oder solche, worin in den Verbindungen der Formeln III oder IV X Sauerstoff und X¹ und X² Schwefel bedeuten.

Weiter interessant sind Zusammensetzungen, worin in den Verbindungen der Formel III, R¹³ 2-Hydroxyethyl und R¹⁴ zusammen mit R¹⁵ einen Rest -C(R¹⁶)=N-CH₂-CH₂- bedeuten, wobei R¹⁶ vorzugsweise C₈-C₁₇-Alkyl oder C₈-C₁₇-Alkenyl bedeutet.

Bevorzugt sind Zusammensetzungen, worin das Gemisch b) aus 1) einer Verbindung der Formeln I oder II und 2) einer Verbindung der Formel III besteht.

Besonders bevorzugt sind Zusammensetzungen, worin in den Verbindungen der Formeln I oder II a den Wert 0 hat, Y Schwefel oder Sauerstoff, bevorzugt jedoch Schwefel, und in Formel I R¹ Wasserstoff bedeuten und in den Verbindungen der Formel III X, X¹ und X² Sauerstoff, R¹¹ C₂-C₆-Alkyl, n* die Zahlen 1 oder 2, m die Zahlen 2 oder 1 bedeuten und M im Fall von m = 1, HN^{⊕}(R¹³)(R¹⁴)(R¹⁵) und im Fall von m = 2, HN^{⊕}(R¹³)(R¹⁴)(R¹⁵) oder ein Proton bedeutet, mit der Massgabe, dass höchstens ein Rest M ein Proton ist.

Ebenfalls besonders bevorzugt sind Zusammensetzungen, worin in den Verbindungen der Formeln I oder II a den Wert 1 bis 1,25 hat, Y Schwefel oder Sauerstoff, bevorzugt jedoch Schwefel, und in Formel I R¹ Wasserstoff bedeuten und in den Verbindungen der Formel III X und X² Schwefel, X¹ Sauerstoff, R¹¹ C₃-C₈-Alkyl, n* die Zahl 2, m die Zahl 1 und M Zn²⁺ bedeuten.

Ganz besonders bevorzugt sind Zusammensetzungen, worin das Gemisch b) aus 1) einer Verbindung der Formel I und 2) einer Verbindung der Formel III besteht.

Speziell bevorzugt sind Zusammensetzungen, worin in den Verbindungen der Formel I a den Wert 1 bis 1,25 hat, Y Schwefel, R¹ Wasserstoff, R² Wasserstoff, R³ Wasserstoff oder C₈-C₂₄-Alkyl und R⁴ C₈-C₂₄-Alkyl bedeuten und in den Verbindungen der Formel III X und X² Schwefel, X¹ Sauerstoff, R¹¹ C₃-C₈-Alkyl, n* die Zahl 2, m die Zahl 1 und M Zn²⁺ bedeuten.

Die Komponenten der erfindungsgemäss einsetzbaren Gemische b) sind bekannt. Die heterocyclischen Verbindungen sind kommerziell erhältlich, oder durch allgemein bekannte Methoden der organischen Chemie aus käuflichen Produkten leicht herzustellen. Ihre Aminsalze werden in üblicher Weise durch Zugabe des entsprechenden Amins (Salzbildung) erhalten. Dabei kann das Amin auch im Ueberschuss eingesetzt werden (a >1). Die Herstellung der Phosphor-Verbindungen ist beispielsweise in Houben-Weyl "Methoden der organischen Chemie", Band 12, Teil 2, 4. Auflage, G. Thieme Verlag, Stuttgart 1964, auf den Seiten 53-77, 143-210, 226-274, 299-376 sowie 587-748 beschrieben. Ihre Aminsalze werden analog zu denen der heterocyclischen Verbindungen hergestellt.

Die Herstellung der Gemische b) erfolgt nach an sich bekannten Methoden, beispielsweise durch einfaches Mischen. So kann z.B. 2-Mercaptobenzthiazol in ein handelsübliches Aminphosphat (Phosphorsäuremono-/diester Amin-Salze) eingearbeitet werden.

Die Gemische b) sind von flüssiger Beschaffenheit, jedoch von unterschiedlicher Viskosität. Sie sind als ausgezeichnete Verschleissschutz-Additive für Schmiermittel und Hydrauliköle, vorzugsweise für Schmiermittel, hervorragend geeignet. Insbesondere bei hohen Temperaturen entfalten die erfindungsgemässen Gemische ihre volle Wirksamkeit.

Ein weiterer Gegenstand der vorliegenden Erfindung ist deshalb die Verwendung von Gemischen aus 1) mindestens einer Verbindung der Formeln I oder II und 2) mindestens einer Verbindung der Formeln III oder IV als verschleissmindernde Zusätze zu Schmiermitteln oder Hydraulikölen, mit der Massgabe, dass die Schmiermittel oder Hydrauliköle enthaltend pro Mol an Verbindungen der Formel I 1 oder mehr Mole an Verbindungen der allgemeinen Formel wobei n eine Zahl von 1 bis 3 und jedes R₈, unabhängig voneinander, eine Alkyl-, Cycloalkyl-, Aryl-, Aralkyl- oder Alkarylgruppe darstellt, ausgeschlossen sind.

Die Gemische b) sind in Schmiermitteln und Hydraulikölen in aus-reichender Menge löslich und werden in einer Konzentration von 0,05 bis 5 Gew.-%, bevorzugt in einer Konzentration von 0,1 bis 3 Gew.-%, bezogen auf das Gesamtgewicht der Schmiermittel- bzw. Hydraulikölzusammensetzung, eingesetzt.

Das Verhältnis von 1):2) beträgt z.B. von 10:1 bis zu 1:10, bevorzugt von 5:1 bis zu 1:10 besonders bevorzugt von 2:1 bis zu 1:5, insbesondere von 1:1 bis zu 1:3.

Die Gemische können als solche dem Schmiermittel zugefügt werden, oder es können die Komponenten wie z.B. 2-Mercaptobenzthiazol-Amin-Salze und die Phosphorverbindung getrennt hergestellt und dem Schmiermittel bei der Formulierung getrennt zugesetzt werden. Bei hochviskosen Gemischen bietet die Verdünnung mit z.B. einem entsprechenden Grundöl eine günstige Konfektionsform.

Die in Frage kommenden Schmiermittel bzw. Hydrauliköle sind dem Fachmann geläufig und z.B. im "Schmiermittel Taschenbuch" (Hüthig Verlag, Heidelberg, 1974) resp. in "Ullmanns Encyclopädie der technischen Chemie" Bd. 13, Seiten 85-94 (Verlag Chemie, Weinheim, 1977) beschrieben.

Besonders geeignet sind neben Mineralölen z.B. Poly-α-olefine, Schmiermittel auf Esterbasis, Phosphatester, Glykole, Polyglykole und Polyalkylenglykole.

Die Schmiermittel können zusätzlich andere Additive enthalten, die zugegeben werden, um die Grundeigenschaften von Schmierstoffen und Hydraulikölen noch weiter zu verbessern; dazu gehören Antioxidantien, Metallpassivatoren, Rostinhibitoren, Viskositätsindex-Verbesserer, Stockpunkterniedriger, Dispergiermittel, Detergentien, Hochdruck-Zusätze sowie andere Verschleissschutz-Additive.

### Beispiele für phenolische Antioxidantien

### 1. Alkylierte Monophenole

2,6-Di-tert-butyl-4-methylphenol
2,6-Di-tert-butylphenol
2-tert-Butyl-4,6-dimethylphenol
2,6-Di-tert-butyl-4-ethylphenol
2,6-Di-tert-butyl-4-n-butylphenol
2,6-Di-tert-butyl-4-iso-butylphenol
2,6-Di-cyclopentyl-4-methylphenol
2-(α-Methylcyclohexyl)-4,6-dimethylphenol
2,6-Di-octadecyl-4-methylphenol
2,4,6-Tri-cyclohexylphenol
2,6-Di-tert-butyl-4-methoxymethylphenol
o-tert-Butylphenol

### 2. Alkylierte Hydrochinone

2,6-Di-tert-butyl-4-methoxyphenol
2,5-Di-tert-butyl-hydrochinon
2,5-Di-tert-amyl-hydrochinon
2,6-Diphenyl-4-octadecyloxyphenol

### 3. Hydroxylierte Thiodiphenylether

2,2ʹ-Thio-bis-(6-tert-butyl-4-methylphenol)
2,2ʹ-Thio-bis-(4-octylphenol)
4,4ʹ-Thio-bis-(6-tert-butyl-3-methylphenol)
4,4ʹ-Thio-bis-(6-tert-butyl-2-methylphenol)

### 4. Alkyliden-Bisphenole

2,2ʹ-Methylen-bis-(6-tert-butyl-4-methylphenol)
2,2ʹ-Methylen-bis-(6-tert-butyl-4-ethylphenol)
2,2ʹ-Methylen-bis-[4-methyl-6-(α-methylcyclohexyl)-phenol]
2,2ʹ-Methylen-bis-(4-methyl-6-cyclohexylphenol)
2,2ʹ-Methylen-bis-(6-nonyl-4-methylphenol)
2,2ʹ-Methylen-bis-(4,6-di-tert-butylphenol)
2,2ʹ-Ethyliden-bis-(4,6-di-tert-butylphenol)
2,2ʹ-Ethyliden-bis-(6-tert-butyl-4-iso-butylphenol)
2,2ʹ-Methylen-bis-[6-(α-methylbenzyl)-4-nonylphenol]
2,2ʹ-Methylen-bis-[6-(α,α-dimethylbenzyl)-4-nonylphenol]
4,4ʹ-Methylen-bis-(2,6-di-tert-butylphenol)
4,4ʹ-Methylen-bis-(6-tert-butyl-2-methylphenol)
1,1-Bis-(5-tert-butyl-4-hydroxy-2-methylphenyl)-butan
2,6-Di-(3-tert-butyl-5-methyl-2-hydroxybenzyl)-4-methylphenol
1,1,3-Tris-(5-tert-butyl-4-hydroxy-2-methylphenyl)-3-n-dodecylmercatobutan
Ethylenglycol-bis-[3,3-bis-(3ʹ-tert-butyl-4ʹ-hydroxyphenyl)-butyrat]
Di-(3-tert-butyl-4-hydroxy-5-methylphenyl)-dicyclopentadien
Di-[2-(3ʹ-tert-butyl-2ʹ-hydroxy-5ʹ-methyl-benzyl)-6-tert-butyl-4-methyl-phenyl]-terephthalat.

### 5. Benzylverbindungen

1,3,5-Tri-(3,5-di-tert-butyl-4-hydroxybenzyl)-2,4,6-trimethylbenzol
Di-(3,5-di-tert-butyl-4-hydroxybenzyl)-sulfid
3,5-Di-tert-butyl-4-hydroxybenzyl-mercaptoessigsäure-isooctylester
Bis-(4-tert-butyl-3-hydroxy-2,6-dimethylbenzyl)-dithiol-terephthalat
1,3,5-Tris-(3,5-di-tert-butyl-4-hydroxybenzyl)-isocyanurat
1,3,5-Tris-(4-tert-butyl-3-hydroxy-2,6-dimethylbenzyl)-isocyanurat
3,5-Di-tert-butyl-4-hydroxybenzyl-phosphonsäure-dioctadecylester
3,5-Di-tert-butyl-4-hydroxybenzyl-phosphonsäure-monoethylester Calcium-salz.

### 6. Acylaminophenole

4-Hydroxy-laurinsäureanilid
4-Hydroxy-stearinsäureanilid
2,4-Bis-octylmercapto-6-(3,5-di-tert-butyl-4-hydroxyanilino)-s-triazin
N-(3,5-di-tert-butyl-4-hydroxyphenyl)-carbaminsäureoctylester.

### 7. Ester der β-(3,5-Di-tert-butyl-4-hydroxyphenyl)-propionsäure

mit ein- oder mehrwertigen Alkoholen, wie z.B. mit

### 8. Ester der β-(5-tert-butyl-4-hydroxy-3-methylphenyl)-propionsäure

mit ein- oder mehrwertigen Alkoholen, wie z.B. mit

### 9. Amide der β-(3,5-Di-tert-butyl-4-hydroxyphenyl)-propionsäure,

wie z.B.
N,Nʹ-Di-(3,5-di-tert-butyl-4-hydroxyphenylpropionyl)-hexamethylendiamin
N,Nʹ-Di-(3,5-di-tert-butyl-4-hydroxyphenylpropionyl)-trimethylendiamin
N,Nʹ-Di-(3,5-di-tert-butyl-4-hydroxyphenylpropionyl)-hydrazin.

### Beispiele für aminische Antioxidantien:

N,Nʹ-Di-isopropyl-p-phenylendiamin
N,Nʹ-Di-sec-butyl-p-phenylendiamin
N,Nʹ-Bis(1,4-dimethyl-pentyl)-p-phenylendiamin
N,Nʹ-Bis(1-ethyl-3-methyl-pentyl)-p-phenylendiamin
N,Nʹ-Bis(1-methyl-heptyl)-p-phenylendiamin
N,Nʹ-Diphenyl-p-phenylendiamin
N,Nʹ-Di-(naphthyl-2)-p-phenylendiamin
N-Isopropyl-Nʹ-phenyl-p-phenylendiamin
N-(1,3-Dimethyl-butyl)-Nʹ-phenyl-p-phenylendiamin
N-(1-Methyl-heptyl)-Nʹ-phenyl-p-phenylendiamin
N-Cyclohexyl-Nʹ-phenyl-p-phenylendiamin
4-(p-Toluol-sulfonamido)-diphenylamin
N,Nʹ-Dimethyl-N,Nʹ-di-sec-butyl-p-phenylendiamin
Diphenylamin
4-Isopropoxy-diphenylamin
N-Phenyl-1-naphthylamin
N-Phenyl-2-naphthylamin
octyliertes Diphenylamin
4-n-Butylaminophenol
4-Butyrylamino-phenol
4-Nonanoylamino-phenol
4-Dodecanoylamino-phenol
4-Octadecanoylamino-phenol
Di-(4-methoxy-phenyl)-amin
2,6-Di-tert-butyl-4-dimethylamino-methyl-phenol
2,4ʹ-Diamino-diphenylmethan
4,4ʹ-Diamino-diphenylmethan
N,N,Nʹ,Nʹ-Tetramethyl-4,4ʹ-diamino-diphenylmethan
1,2-Di-[(2-methyl-phenyl)-amino]-ethan
1,2-Di-(phenylamino)-propan
(o-Tolyl)-biguanid
Di-[4-(1ʹ,3ʹ-dimethyl-butyl)-phenyl)amin
tert-octyliertes N-Phenyl-1-naphthylamine
Gemisch aus mono- und dialkylierten tert-Butyl-/tert-Octyldiphenylaminen.

### Beispiele für Metallpassivatoren sind:

für Kupfer, z.B.:
Triazol, Benztriazol und deren Derivate, Salicyliden-propylendiamin
Salze von Salicylaminoguanidin.

### Beispiele für Rost-Inhibitoren sind:

a) Organische Säuren, ihre Ester, Metallsalze und Anhydride, z.B.:
   N-Oleoyl-sarcosin, Sorbitan-mono-oleat, Blei-naphthenat, Dodecenylbernsteinsäure-anhydrid, Alkenylbernsteinsäure-Halbester, 4-Nonylphenoxy-essigsäure.
b) Stickstoffhaltige Verbindungen, z.B.:
   I. Primäre, sekundäre oder tertiäre aliphatische oder cycloaliphatische Amine und Amin-Salze von organischen und anorganischen Säuren, z.B. öllösliche Alkylammoniumcarboxylate.
   II. Heterocyclische Verbindungen, z.B.:
      Substituierte Imidazoline und Oxazoline.
c) Phosphorhaltige Verbindungen, z.B.:
   Aminsalze von Phosphorsäurepartialestern.
d) Schwefelhaltige Verbindungen, z.B.:
   Barium-dinonylnaphthalin-sulfonate, Calciumpetroleum-sulfonate.

### Beispiele für Viskositätsindex-Verbesserer sind:

Polymethacrylate, Vinylpyrrolidon/Methacrylat-Copolymere, Polybutene, Olefin-Copolymere, Styrol/Acrylat-Copolymere.

### Beispiele für Stockpunkterniedriger sind:

Polymethacrylat, alkylierte Naphthalinderivate.

### Beispiele für Dispergiermittel/Tenside sind:

Polybutenylbernsteinsäure-imide, Polybutenylphosphonsäurederivate, basische Magnesium-, Calcium-, und Bariumsulfonate und -phenolate.

### Beispiele für Verschleissschutz-Additive sind:

Schwefel und/oder Phosphor und/oder Halogen enthaltende Verbindungen, wie geschwefelte pflanzliche Oele, Zinkdialkyldithiophosphate, Tritolyl-phosphate, chlorierte Paraffine, Alkyl- und Aryldisulfide.

In den nachfolgenden Beispielen beziehen sich Teile und Prozente auf das Gewicht, sofern nichts anderes angegeben ist.

### Beispiele 1-9:

Die in der folgenden Tabelle 1 angegebenen Aminsalze werden durch Zusammengeben entsprechender molarer Anteile der heterocyklischen Mercaptoverbindung mit einem Amin erhalten.

Beispiele 10-14: Analog zu den Beispielen 1-9 werden die in Tabelle 2 angegebenen Gemische durch Zugeben einer entsprechenden Phosphorverbindung zu einer heterocyklischen Mercaptoverbindung erhalten.

Beispiele 15-24: Durch Zugabe von Verbindungen der Tabelle 1 zu Phosphorverbindungen werden die in Tabelle 3 angegebenen Gemische hergestellt.

Beispiel 25: Die Gemische b) werden in einem Shell-4-Kugel-Apparat in einem paraffinischen Basisöl gemäss DIN 51350 Teil 3 bei verschiedenen Belastungen geprüft. Als Mass für den Verschleiss dient der Verschleissmarken-Durchmesser WSD (Wear Scar Diameter).

Beispiel 26: Die Verschleissschutzwirkung wird mit einem kommerziellen Schwing-Reib-Verschleissgerät (SRV-Gerät) der Firma Optimol GmbH, München bestimmt. (R. Schumacher et al. ASLE Transaction 26, 1(1983), 94-101).

Dieses Gerät basiert auf dem folgenden Prinzip: Eine Stahlkugel (100 Cr 6), auf die eine Kraft F_{N} wirkt, oszilliert auf einem Stahlzylinder. Die Kugel ist in einer Halterung fixiert und führt demnach eine oszillierende Gleitbewegung aus. Die Horizontal- und Vertikalkraft wird durch einen piezoelektrischen Kraftaufnehmer bestimmt. Unter den vorliegenden Versuchsbedingungen beträgt die maximale Herz'sche Normalspannung 2740 N/mm², die maximale Schubspannung 850 N/mm². Kugel und Zylinder sind aus demselben Werkzeugstahl hergestellt worden.

Einige Tropfen Oel, welche die zu untersuchende Verbindung gelöst enthält, werden zwischen Zylinder und Kugel aufgebracht. Die folgenden Testbedingungen werden gewählt:
Last: 200 N, Frequenz: 50 Hz, Amplitude: 1000 µ,
Temperature: 130°C-150°C, Prüfzeit: 2 h.
Prüföl: Polyalphaolefin ISO VG 100, S-Gehalt <1,5 ppm.

Zur Charakterisierung des Verschleisses wird mit einem Tastschnittgerät (Talysurf der Firma Rank Taylor Hobson, Leicester, England) ein Querprofil aufgenommen. Als Verschleissmass dient die integrierte Querprofilfläche. Bei den angegebenen Werten handelt es sich um ein relatives Verschleissmass. Der wahre Verschleisswert berechnet sich durch Multiplikation mit dem Faktor F = 2 x 10⁻⁴.

Beispiel 27: Durchführung analog zu Beispiel 26.
Prüftemperaturen 100°C, 120°C, 150°C

Beispiel 28: Durchführung analog zu Beispiel 26.
Prüftemperaturen 130°C-150°C.
Prüföl I : Paraffinbasisches Grundöl ISO VG 32 mit handelsüblichen Zusätzen
0,75 % Zinkdialkyldithiophosphat (ZDTP)
11 % Detergens
6 % Viskositätsindexverbesserer

Prüföl II : Prüföl I + 0,5 % Beispiel 3 Prüföl II enthält somit als Gemisch b) Beispiel 34

## Patentansprüche

1. Zusammensetzung enthaltend
a) ein oder mehrere Schmiermittel oder Hydrauliköle auf der Basis von Mineralöl oder synthetischen Oelen und
b) 0,05 bis 5 Gew.-%, bezogen auf das Gesamtgewicht der Schmiermittel-bzw. Hydraulikölzusammensetzung, eines Gemisches aus
1) mindestens einer Verbindung der Formel I oder II, worin Y -O-, -S-, -NH- oder -NR⁹-, mit R⁹ gleich C₁-C₁₂-Alkyl, und Z -CR⁸- oder -N- sind, ferner R¹ Wasserstoff, C₁-C₁₂-Alkyl, C₁-C₄-Alkoxy, C₂-C₂₄-Alkoxycarbonyl oder Nitro, R² Wasserstoff oder unsubstituiertes oder durch -OH substituiertes C₁-C₂₄-Alkyl, R³ Wasserstoff, C₁-C₂₄-Alkyl oder C₂-C₂₄-Alkenyl, R⁴ C₁-C₂₄-Alkyl oder C₂-C₂₄-Alkenyl, oder R³ und R⁴ zusammen einen Rest -C(R¹⁰)=N-CH₂-CH₂- bedeuten, wobei R¹⁰ Wasserstoff, C₁-C₁₇-Alkyl oder C₂-C₁₇-Alkenyl ist; weiter R⁵ Wasserstoff, -SH oder C₁-C₂₂-Alkyl, R⁶ Wasserstoff, R⁷ Wasserstoff, oder R⁶ und R⁷ zusammen eine direkte Bindung, R⁸ Wasserstoff oder C₁-C₂₂-Alkyl oder Phenyl oder R⁷ und R⁸ zusammen Carbonyl sowie a die Werte 0 oder 1 bis 2 darstellen und
2) mindestens einer Verbindung der Formeln III oder IV, worin X, X¹ und X² unabhängig voneinander Sauerstoff oder Schwefel sind, R¹¹ und R¹² gleich oder verschieden sind und je C₁-C₁₂-Alkyl, das gegebenenfalls durch -O-, -S- oder -C(O)O-unterbrochen ist, unsubstituiertes oder durch C₁-C₁₂-Alkyl substituiertes Phenyl oder Naphthyl; C₅-C₁₂-Cycloalkyl das gegebenenfalls durch C₁-C₄-Alkyl substituiert ist, oder C₇-C₁₃-Aralkyl, ferner n die Zahlen 1, 2 oder 3, n^{*} die Zahlen 1 oder 2, m die Zahlen 1 oder 2, k die Zahlen 1 oder 2 und b die Zahlen O oder 1 bedeuten, wobei im Falle von n oder n^{*} gleich 2 oder n zusätzlich gleich 3, die Reste R¹¹ gleich oder verschieden sind oder zwei Reste R¹¹ zusammen mit den zwei Heteroatomen X¹ und dem P-Atom, an das sie gebunden sind, einen 5- oder 6-gliedrigen Ring bilden können;
weiter worin M ein k-wertiges Metallkation, ein Proton oder eine Verbindung HN^{⊕} R¹³R¹⁴R¹⁵ darstellt, wobei R¹³ Wasserstoff oder unsubstituiertes oder durch -OH substituiertes C₁-C₃₀-Alkyl, R¹⁴ Wasserstoff oder C₁-C₃₀-Alkyl und R¹⁵ C₁-C₃₀-Alkyl oder C₁₈-Alkenyl bedeuten oder R¹⁴ und R¹⁵ zusammen einen Rest -C(R¹⁶)=N-CH₂-CH₂- bilden und R¹⁶ Wasserstoff, C₁-C₁₇-Alkyl oder C₂-C₁₇-Alkenyl ist, mit der Massgabe, dass, wenn m gleich 2 und k gleich 1 ist, zwei verschiedene Reste M möglich sind,
mit der Massgabe, dass Zusammensetzungen enthaltend pro Mol an Verbindungen der Formel I 1 oder mehr Mole an Verbindungen der allgemeinen Formel wobei n eine Zahl von 1 bis 3 und jedes R₈, unabhängig voneinander, eine Alkyl-, Cycloalkyl-, Aryl-, Aralkyl- oder Alkarylgruppe darstellt, ausgeschlossen sind.

2. Zusammensetzung gemäss Anspruch 1, worin in Formel I R¹ Wasserstoff und Y -S- bedeutet.

3. Zusammensetzung gemäss Anspruch 1, worin in Formel II R⁶ zusammen mit R⁷ eine direkte Bindung bedeutet.

4. Zusammensetzung gemäss Anspruch 1, worin in den Formeln I oder II R² Wasserstoff oder unsubstitutiertes oder durch -OH substituiertes C₁-C₄-Alkyl bedeutet.

5. Zusammensetzung gemäss Anspruch 1, worin in den Formeln I oder II R² Wasserstoff und R³ und R⁴ unabhängig voneinander je C₈-C₂₄-Alkyl oder C₈-C₂₄-Alkenyl sind.

6. Zusammensetzung gemäss Anspruch 1, worin in den Formeln I oder II R² und R³ Wasserstoff und R⁴ C₈-C₂₄-Alkyl oder C₈-C₂₄-Alkenyl sind.

7. Zusammensetzung gemäss Anspruch 1, worin in den Formeln I oder II R² 2-Hydroxyethyl und R³ zusammen mit R⁴ einen Rest -C(R¹⁰)=N-CH₂-CH₂- bedeuten.

8. Zusammensetzung gemäss Anspruch 1, worin in den Formeln III oder IV R¹¹ C₁-C₁₂-Alkyl, das gegebenenfalls durch -O-, -S- oder -C(O)O-unterbrochen ist, oder unsubstituiertes oder durch C₁-C₁₂-Alkyl substituiertes Phenyl oder Naphthyl; Cyclohexyl oder Benzyl bedeutet.

9. Zusammensetzung gemäss Anspruch 1, worin in den Formeln III oder IV R¹² C₁-C₁₂-Alkyl, das gegebenenfalls durch -O-, -S- oder -C(O)O-unterbrochen ist, oder unsubstituiertes oder durch C₁-C₁₂-Alkyl substituiertes Phenyl oder Naphthyl, Cyclohexyl oder Benzyl bedeutet.

10. Zusammensetzung gemäss Anspruch 1, worin in Formel III M ein Proton, Zn²⁺ oder HN^{⊕}(R¹³)(R¹⁴)(R¹⁵) bedeutet.

11. Zusammensetzung gemäss Anspruch 1, worin in Formel III X und X² Schwefel, X¹ Sauerstoff, R¹¹ C₃-C₈-Alkyl, n* = 2, m = 1 und M Zn²⁺ bedeuten.

12. Zusammensetzung gemäss Anspruch 1, worin in Formel III X, X¹ und X² Sauerstoff, R¹¹ C₂-C₆-Alkyl, n* = 1 oder 2, m = 2 oder 1 bedeuten, und M, im Fall von m = 1, HN^{⊕}(R¹³)(R¹⁴)(R¹⁵), und im Fall von m = 2, HN^{⊕}(R¹³)(R¹⁴)(R¹⁵) oder ein Proton bedeutet, mit der Massgabe, dass höchstens ein Rest M ein Proton ist.

13. Zusammensetzung gemäss Anspruch 1, worin das Gemisch b) aus 1) einer Verbindung der Formeln I oder II und 2) einer Verbindung der Formel III besteht.

14. Zusammensetzung gemäss Anspruch 13, worin in den Verbindungen der Formeln I oder II a den Wert 0 hat, Y Schwefel oder Sauerstoff und in Formel I R¹ Wasserstoff bedeuten und in den Verbindungen der Formel III X, X¹ und X² Sauerstoff, R¹¹ C₂-C₆-Alkyl, n* die Zahlen 1 oder 2, m die Zahlen 2 oder 1 bedeuten, und M, im Fall von m = 1, HN^{⊕}(R¹³)(R¹⁴)(R¹⁵), und im Fall von m = 2, HN^{⊕}(R¹³)(R¹⁴)(R¹⁵) oder ein Proton bedeutet, mit der Massgabe, dass höchstens ein Rest M ein Proton ist.

15. Zusammensetzung gemäss Anspruch 13, worin in den Verbindungen der Formeln I oder II a den Wert 1 bis 1,25 hat, Y Schwefel oder Sauerstoff und in Formel I R¹ Wasserstoff bedeuten und in den Verbindungen der Formel III X und X² Schwefel, X¹ Sauerstoff, R¹¹ C₃-C₆-Alkyl, n* die Zahl 2, m die Zahl 1 und M Zn²⁺ bedeuten.

16. Zusammensetzung gemäss Anspruch 1, worin das Gemisch b) aus 1) einer Verbindung der Formel I und 2) einer Verbindung der Formel III besteht.

17. Zusammensetzung gemäss Anspruch 16, worin in den Verbindungen der Formel I a den Wert 1 bis 1,25 hat, Y Schwefel, R¹ Wasserstoff, R² Wasserstoff, R³ Wasserstoff oder C₈-C₂₄-Alkyl und R⁴ C₈-C₂₄-Alkyl bedeuten und in den Verbindungen der Formel III X und X² Schwefel, X¹ Sauerstoff, R¹¹ C₃-C₈-Alkyl, n* die Zahl 2, m die Zahl 1 und M Zn²⁺ bedeuten.

18. Verwendung eines Gemisches aus 1) mindestens einer Verbindung der Formeln I oder II und 2) mindestens einer Verbindung der Formeln III oder IV, nach Anspruch 1, als verschleissmindernde Zusätze zu Schmiermitteln oder Hydraulikölen, mit der Massgabe, dass Schmiermittel oder Hydrauliköle enthaltend pro Mol an Verbindungen der Formel I 1 oder mehr Mole an Verbindungen der allgemeinen Formel wobei n eine Zahl von 1 bis 3 und jedes R₈, unabhängig voneinander, eine Alkyl-, Cycloalkyl-, Aryl-, Aralkyl oder Alkarylgruppe darstellt, ausgeschlossen sind.

## Claims

1. A composition comprising
a) one or more lubricants or hydraulic oils based on mineral oil or synthetic oils and
b) 0.05 to 5% by weight, relative to the total weight of the lubricant composition or hydraulic oil composition, of a mixture of
1) at least one compound of the formula I or II in which Y is -O-, -S-, -NH- or NR⁹, with R⁹ being C₁-C₁₂alkyl, Z is -CR⁸- or -N- and R¹ is hydrogen, C₁-C₁₂alkyl, C₁-C₄alkoxy, C₂-C₂₄-alkoxycarbonyl or nitro, R² is hydrogen or unsubstituted or OH-substituted C₁-C₂₄alkyl, R³ is hydrogen, C₁-C₂₄alkyl or C₂-C₂₄alkenyl, R⁴ is C₁-C₂₄alkyl or C₂-C₂₄alkenyl, or R³ and R⁴ together are a -C(R¹⁰)=N-CH₂-CH₂- radical, with R¹⁰ being hydrogen, C₁-C₁₇alkyl or C₂-C₁₇alkenyl, and R⁵ is hydrogen, -SH or C₁-C₂₂alkyl, R⁶ is hydrogen, R⁷ is hydrogen or R⁶ and R⁷ together are a direct bond, R⁸ is hydrogen or C₁-C₂₂alkyl or phenyl, or R⁷ and R⁸ together are carbonyl and a has the value 0 or 1 to 2, and
2) at least one compound of the formulae III or IV in which X, X¹ and X² independently of one another are oxygen or sulfur, R¹¹ and R¹² are identical or different and are each C₁-C₁₂alkyl which may be interrupted by -O-, -S- or -C(O)O-, unsubstituted or C₁-C₁₂alky1-substituted phenyl or naphthyl, unsubstituted or C₁-C₄alkyl-substituted C₅-C₁₂cycloalkyl or C₇-C₁₃aralkyl, and n is the number 1, 2 or 3, n^{*} is the number 1 or 2, m is the number 1 or 2, k is the number 1 or 2 and b is the number 0 or 1, and, in the case of n or n^{*} being 2 or also n being 3, the radicals R¹¹ are identical or different or two radicals R¹¹ are identical or different or two radicals R¹¹ can, together with the two heteroatoms X¹ and the P atom to which they are linked, form a 5-membered or 6-membered ring,
and in which M is a k-valent metal cation, a proton or a compound HN^{⊕}R¹³R¹⁴R¹⁵, R¹³ being hydrogen or unsubstituted or OH-substituted C₁-C₃₀-alkyl, R¹⁴ being hydrogen or C₁-C₃₀alkyl and R¹⁵ together forming a -C(R¹⁶)=N-CH₂-CH₂- radical and R¹⁶ being hydrogen, G₁-C₁₇alkyl or C₂-6₁₇-alkenyl, with the proviso that, if m is 2 and k is 1, two different radicals M are possible, with the proviso that a composition containing, per mole of a compound of the formula I, 1 or more moles of a compound of the general formula where n is a number from 1 to 3 and each R₈, independently of the other, is an alkyl, cycloalkyl, aryl, aralkyl or alkaryl group, is excluded.

2. A composition according to claim 1, wherein, in the formula I, R¹ is hydrogen and Y is -S-.

3. A composition according to claim 1, wherein, in the formula II, R⁶ together with R⁷ is a direct bond.

4. A composition according to claim 1, wherein, in the formulae I or II, R² is hydrogen or unsubstituted or OH-substituted C₁-C₄alkyl.

5. A composition according to claim 1, wherein, in the formulae I or II, R² is hydrogen and R³ and R⁴ independently of one another are each C₈-C₂₄alkyl or C₈-C₂₄alkenyl.

6. A composition according to claim 1, wherein, in the formulae I or II, R² and R³ are hydrogen and R⁴ is C₈-C₂₄alkyl or C₈-C₂₄alkenyl.

7. A composition according to claim 1, wherein, in the formulae I or II, R² is 2-hydroxyethyl and R³ together with R⁴ is a -C(R¹⁰)=N-CH₂-CH₂-radical.

8. A composition according to claim 1, wherein, in the formulae III or IV, R¹¹ is C₁-C₁₂alkyl which may be interrupted by -O-, -S- or -C(O)O-, or unsubstituted or C₁-C₁₂alkyl-substituted phenyl or naphthyl, or cyclohexyl or benzyl.

9. A composition according to claim 1, wherein, in the formulae III or IV, R¹² is C₁-C₁₂alkyl which may be interrupted by -O-, -S- or -C(O)O-, or unsubstituted or C₁-C₁₂alkyl-substituted phenyl or naphthyl, or cyclohexyl or benzyl.

10. A composition according to claim 1, wherein, in the formula III, M is a proton, Zn²⁺ or HN^{⊕}(R¹³)(R¹⁴)(R¹⁵).

11. A composition according to claim 1, wherein, in the formula III, X and X² are sulfur, X¹ is oxygen, R¹¹ is C₃-C₈alkyl, n^{*} is 2, m is 1 and M is Zn²⁺.

12. A composition according to claim 1, wherein, in the formula III, X, X¹ and X² are oxygen, R¹¹ is C₂-C₆alkyl, n^{*} is 1 or 2, m is 2 or 1 and M, in the case of m = 1, is HN^{⊕}(R¹³)(R¹⁴)(R¹⁵) and, in the case of m = 2, is HN^{⊕}(R¹³)(R¹⁴)(R¹⁵) or a proton, with the proviso that at most one radical M is a proton.

13. A composition according to claim 1, wherein the mixture b) consists of 1) one compound of the formulae I or II and 2) one compound of the formula III.

14. A composition according to claim 13, wherein, in the compounds of the formulae I or II, a has the value 0, Y is sulfur or oxygen and, in the formula I, R¹ is hydrogen and, in the compounds of the formula III, X, X¹ and X² are oxygen, R¹¹ is C₂-C₆alkyl, n^{*} is the number 1 or 2, m is the number 2 or 1 and M, in the case of m = 1, is HN^{⊕}(R¹³)(R¹⁴)(R¹⁵) and, in the case of m = 2, is HN^{⊕}(R¹³)(R¹⁴)(R¹⁵), or a proton with the proviso that at most one radical M is a proton.

15. A composition according to claim 13, wherein, in the compounds of the formulae I or II, a has the value 1 to 1.25, Y is sulfur or oxygen and, in the formula I, R¹ is hydrogen, and, in the compounds of the formula III, X and X² are sulfur, X¹ is oxygen, R¹¹ is C₃-C₈alkyl, n^{*} is the number 2, m is the number 1 and M is Zn²⁺.

16. A composition according to claim 1, wherein the mixture b) consists of 1) one compound of the formula I and 2) one compound of the formula III.

17. A composition according to claim 16, wherein, in the compounds of the formula I, a has the value 1 to 1.25, Y is sulfur, R¹ is hydrogen, R² is hydrogen, R³ is hydrogen or C₈-C₂₄alkyl and R⁴ is C₈-C₂₄_{,}alkyl and, in the compounds of the formula III, X and X² are sulfur, X¹ is oxygen, R¹¹ is C₃-C₈alkyl, n^{*} is the number 2, m is the number 1 and M is Zn²⁺.

18. Use of a mixture of 1) at least one compound of the formulae I or II and 2) at least one compound of the formulae III or IV, according to claim 1, as wear-reducing additives to lubricants or hydraulic oils, with the proviso that lubricants or hydraulic oils containing, per mole of a compound of the formula I, 1 or more moles of a compound of the general formula where n is a number from 1 to 3 and each R₈, independently of the other, is an alkyl, cycloalkyl, aryl, aralkyl or alkaryl group, is excluded.

## Revendications

1. Composition qui contient :
a) un ou plusieurs lubrifiants ou huiles hydrauligues à base d'huile minérale ou d'huiles synthétiques et
b) de 0,05 à 5 % en poids, par rapport au poids total de la composition pour lubrifiant ou huile hydraulique, d'un mélange constitué :
1) d'au moins un composé répondant à l'une des formules I et II : dans lesquelles Y représente -O-, -S-, -NH- ou -NR⁹-, le symbole R⁹ désignant un alkyle en C₁-C₁₂, Z représente -CR⁸- ou -N-, R¹ représente l'hydrogène, un alkyle en C₁-C₁₂, un alcoxy en C₁-C₄ , un alcoxycarbonyle en C₂-C₂₄ ou un nitro, R² représente l'hydrogène ou un alkyle en C₁-C₂₄ non substitué ou porteur d'un -OH, R³ représente l'hydrogène, un alkyle en C₁-C₂₄ ou un alcényle en C₂-C₂₄, R₄ représente un alkyle en C₁-C₂₄ ou un alcényle en C₂-C₂₄, ou R³ et R⁴ forment ensemble un radical -C(R¹⁰)=N-CH₂-CH₂- dans lequel R¹⁰ représente l'hydrogène, un alkyle en C₁-C₁₇ ou un alcényle en C₂-C₁₇, R⁵ représente l'hydrogène, -SH ou un alkyle en C₁-C₂₂, R⁶ représente l'hydrogène, R⁷ représente l'hydrogène, ou R⁶ et R⁷ forment ensemble une liaison directe, R⁸ représente l'hydrogène, un alkyle en C₁-C₂₂ ou un phényle, ou R⁷ et R⁸ forment ensemble un radical carbonyle, et a est égal à O ou désigne un nombre de 1 à 2, et
2) d'au moins un composé répondant à l'une des formules III et IV dans lesquelles X, X¹ et X² représentent chacun, indépendamment les uns des autres, l'oxygène ou le soufre, R¹¹ et R¹² représentent chacun, indépendamment l'un de l'autre, un alkyle en C₁-C₁₂ éventuellement interrompu par -O-, -S- ou -C(O)O-, ou un radical phényle ou naphtyle non substitué ou porteur d'un alkyle en C₁-C₁₂, un cycloalkyle en C₅-C₁₂ éventuellement porteur d'un alkyle en C₁-C₄, ou un aralkyle en C₇-C₁₃, n est égal à 1, à 2 ou à 3, n^{*} est égal à 1 ou à 2, m est égal à 1 ou à 2, k est égal à 1 ou à 2, b est égal à 0 ou à 1, les radicaux R¹¹, lorsque n ou n^{*} est égal à 2 ou n est égal 3, étant identiques ou différents ou deux radicaux R¹¹ pouvant former ensemble, et avec les deux hétéro-atomes X¹ et l'atome P auguel ils sont liés, un cycle à 5 ou à 6 maillons, et M représente un cation métallique de valence k, un proton ou un composé HN⁺ R¹³R¹⁴R¹⁵ dans lequel R¹³ représente l'hydrogène ou un alkyle en C₁-C₃₀ non substitué ou porteur d'un -OH, R¹⁴ représente l'hydrogène ou un alkyle en C₁-C₃₀ et R¹⁵ représente un alkyle en C₁-C₃₀ ou un alcényle en C₁₈ ou R¹⁴ et R¹⁵ forment ensemble un radical -C(R¹⁶)=N-CH₂-CH₂- dont le symbole R¹⁶ représente l'hydrogène, un alkyle en C₁-C₁₇ ou un alcényle en C₂-C₁₇, avec la condition que, lorsque m est égal à 2 et que k est égal 1, deux radicaux M différents soient possibles,
à l'exclusion des compositions qui, par mole de composés de formule I, contiennent au moins l mol de composés répondant à la formule générale dans laquelle n désigne un nombre de 1 à 3 et chacun des symboles R₈ représente, indépendamment du ou des autres, un radical alkyle, cycloalkyle, aryle, aralkyle ou alkylaryle.

2. Composition selon la revendication 1 caractérisée en ce que, dans la formule I, R¹ représente l'hydrogène et Y représente -S-.

3. Composition selon la revendication 1 caractérisée en ce que, dans la formule II, R⁶ et R⁷ forment ensemble une liaison directe.

4. Composition selon la revendication 1 caractérisée en ce que, dans la formule I ou II, R² représente l'hydrogène ou un alkyle en C₁-C₄ non substitué ou porteur d'un -OH.

5. Composition selon la revendication 1 caractérisée en ce que, dans la formule I ou II, R² représente l'hydrogène et R³ et R⁴ représentent chacun, indépendamment l'un de l'autre, un alkyle en C₈-C₂₄ ou un alcényle en C₈-C₂₄.

6. Composition selon la revendication 1 caractérisée en ce que, dans la formule I ou II, R² et R³ représentent chacun l'hydrogène et R⁴ représente un alkyle en C₈-C₂₄ ou un alcényle en C₈-C₂₄.

7. Composition selon la revendication 1 caractérisée en ce que, dans la formule I ou II, R² représente un radical hydroxy-2 éthyle et R³ forme, avec R⁴, un radical -C(R¹⁰)=N-CH₂-CH₂ .

8. Composition selon la revendication 1 caractérisèe en ce que, dans la formule III ou IV, R¹¹ représente un alkyle en C₁-C₁₂ éventuellement interrompu par -O-, -S- ou -C(O)O-, ou représente un radical phényle ou naphtyle non substitué ou porteur d'un alkyle en C₁-C₁₂, ou représente un cyclohexyle ou un benzyle.

9. Composition selon la revendication 1 caractérisée en ce que, dans la formule III ou IV, R¹² représente un alkyle en C₁-C₁₂ éventuellement interrompu par -O-, -S- ou -C(O)O-, ou représente un radical phényle ou naphtyle non substitué ou porteur d'un alkyle en C₁-C₁₂, ou représente un cyclohexyle ou un benzyle.

10. Composition selon la revendication 1 caractérisée en ce que, dans la formule III, M représente un proton, Zn²⁺ ou HN⁺(R¹³)(R¹⁴)(R¹⁵).

11. Composition selon la revendication 1 caractérisée en ce que, dans la formule III, X et X² représentent chacun le soufre, X¹ représente l'oxygène, R¹¹ un alkyle en C₃-C₈, n* le nombre 2, m le nombre 1 et M représente Zn²⁺.

12. Composition selon la revendication 1 caractérisée en ce que, dans la formule III, X, X¹ et X² représentent chacun l'oxygène, R¹¹ représente un alkyle en C₂-C₆, n* est égal à 1 ou à 2, m est égal à 2 ou à 1, et M, dans le cas où m est égal à 1, représente HN⁺(R¹³)(R¹⁴)(R¹⁵) et, dans le cas où m est égal à 2, représente HN⁺(R¹³)(R¹⁴)(R¹⁵) ou un proton, avec la condition qu'au plus un M représente un proton.

13. Composition selon la revendication 1 dans laquelle le mélange b) est constitué 1) d'un composé de formule I ou II et 2) d'un composé de formule III.

14. Composition selon la revendication 13 caractérisée en ce que, dans les composés de formule I ou II, a est égal à 0 et Y représente le soufre ou l'oxygène, dans la formule I le symbole R¹ représente l'hydrogène, et dans les composés de formule III les symboles X, X¹ et X² représentent chacun l'oxygène, R¹¹ représente un alkyle en C₂-C₆, n* est égal à 1 ou à 2, m est égal à 2 ou à 1, et M représente HN⁺(R¹³)(R¹⁴)(R¹⁵) dans le cas où m est égal à 1 et HN⁺(R¹³)(R¹⁴)(R¹⁵) ou un proton dans le cas où m est égal à 2, avec la condition qu'au plus un M représente un proton.

15. Composition selon la revendication 13 caractérisée en ce que, dans les composés de formule I ou II, a est égal à un nombre de 1 à 1,25 et Y représente le soufre ou l'oxygène, dans la formule I le symbole R¹ représente l'hydrogène et dans les composés de formule III les symboles X et X² représentent chacun le soufre, X¹ représente l'oxygène, R¹¹ représente un alkyle en C₃-C₈, n* est égal a 2, m est égal à 1 et M représente Zn²⁺.

16. Composition selon la revendication 1 dans laquelle le mélange b) est constitué 1) d'un composé de formule I et 2) d'un composé de formule III.

17. Composition selon la revendication 16 caractérisée en ce que, dans les composés de formule I, a désigne un nombre de 1 à 1,25, Y représente le soufre, R¹ l'hydrogène, R² l'hydrogène, R³ l'hydrogène ou un alkyle en C₈-C₂₄ et R⁴ un alkyle en C₈-C₂₄, et dans les composés de formule III les symboles X et X² représentent chacun le soufre, X¹ représente l'oxygène, R¹¹ un alkyle en C₃-C₈, n* le nombre 2 , m le nombre 1 et M représente Zn²⁺ .

18. Application d'un mélange selon la revendication 1 qui est constitué :
1) d'au moins un composé de formule I ou II et
2) d'au moins un composé de formule III ou IV,
comme additifs anti-usures pour des lubrifiants ou des huiles hydrauliques, avec la condition que les lubrifiants ou huiles hydrauliques contenant, par mole de composés de formule I, au moins 1 mol de composés répondant à la formule générale dans laquelle n désigne un nombre de 1 à 3 et chacun des symboles R₈ représente, indépendamment des autres, un radical alkyle, cycloalkyle, aryle, aralkyle ou alkylaryle, soient exclus.
